# EUROPÄISCHE PATENTSCHRIFT

(11) **EP 0 018 491 B1**
(45) Veröffentlichungstag und Bekanntmachung des Hinweises auf die Patenterteilung: **27.07.1983**
(21) Anmeldenummer: 80101468.9
(22) Anmeldetag: 20.03.1980
(51) Int. Cl.: E04C 5/07

(54) **Faserförmige Bewehrung für zement- und bitumengebundene Bauteile und Beläge**
Fibrous reinforcement for cement or bitumen bonded building elements and coverings
Armature fibreuse pour éléments de construction et revêtements à liant de ciment ou de bitume

(30) Priorität: 03.05.1979 CH 4153/79
(43) Veröffentlichungstag der Anmeldung: 12.11.1980
(73) Patentinhaber: Inter-Forta AG, CH-6300 Zug (CH)
(72) Erfinder: Arnheiter, Adolf, CH-9015 St. Gallen (CH); Enzler, Rudolf, CH-9620 Lichtensteig (CH)
(74) Vertreter: Monsch, René

## Beschreibung

Die Erfindung betrifft eine faserförmige Bewehrung für zement- und bitumengebundene Bauteile und Beläge, mit mindestens zwei unterschiedlichen Gruppen Fasergebilden gemäß dem Oberbegriff des Patentanspruchs 1.

Die Verwendung von Fasern zur Bewehrung und Verstärkung von Werkstoffen, die sogenannte Faserbewehrung ist allgemein bekannt. Gegenwärtig werden insbesondere folgende Fasern, allgemein, in der Form von monofilen Fasern, zur genannten Verwendung als zweckdienlich erachtet: Stahlfasern, Glasfasern, Kunststoffasern (z. B. Polypropylen, Polyäthylen, Polyamid, Aramid (hocharomatisches Polyamid), PVC, Kohlenstoffasern, Asbestfasern, Naturfasern.

Eine offensichtliche Forderung an Bewehrungsfasern ist die gleichmäßige Verteilung derselben über den Querschnitt des damit bewehrten Bauteiles, um dessen Rißbild zweckmäßig zu verbessern. Jedoch weisen die bekannten Fasern üblicherweise den Nachteil auf, daß sie sich im zu bewehrenden Stoff, beispielsweise aufgrund elektrostatischer Aufladung, zusammenballen und daher keine gleichmäßige Verteilung derselben entsteht. Somit wird ihre Dosierung im Querschnitt verhältnismäßig hoch gewählt und die Einbringungstechniken, z. B. Einrieseln, sind wohl unter Laborbedingungen durchführbar, jedoch sehr aufwendig und in der Praxis nur schwer, falls überhaupt, durchführbar. Somit sind wirtschaftlich tragbare Lösungen bezüglich Faserbewehrungen äußerst beschränkt anwendbar.

In der DE-A-2 447 816 ist ein Bewehrungselement bekannt geworden, das verfasert ist und ein Netz bildet. Dieses netzförmige Bewehrungselement erfüllt seine Aufgabe in dem ihm zugedachten Rahmen zufriedenstellend. Eine Verwendung dieses Bewehrungselementes zusammen mit andern Bewehrungselementen zur Erhöhung der Güte eines derart bewehrten Körpers war jedoch darum nicht durchführbar, weil sich zwar das netzförmige, jedoch nicht die anderen Bewehrungselemente von selbst in den zu bewehrenden Stoff, z. B. Beton verteilten. Zudem hatte es sich herausgestellt, daß die gleichzeitige Verwendung mehrerer unterschiedlicher Bewehrungselemente keine zufriedenstellende Erhöhung der Güte des jeweiligen damit bewehrten Körpers zur Folge hatte, weil keine Lehre in Bezug auf die Mischungsanteile der einzelnen unterschiedlichen Bewehrungselemente vorgelegen hat.

Hier will die Erfindung Abhilfe schaffen. Dazu ist die faserförmige Bewehrung gemäß dem kennzeichnenden Teil des Anspruchs 1 ausgebildet. Die Verteilung der prozentualen Anteile der Gruppen Fasergebilde unterschiedlicher Faserlänge ist gleich der Verteilung der prozentualen Anteile der verwendeten Zuschlagstoffe unterschiedlicher Korngröße.

Die durch die Erfindung erreichten Vorteile sind im wesentlichen darin zu sehen, daß die Bewehrungselemente in errechenbaren Anteilen zusammen mit den Zuschlagstoffen in das Mischgut eingebracht werden können, und somit eine optimale Wirkung der Bewehrungselemente stattfinden kann.

Die von selbst über den Querschnitt des bewehrten Bauteiles gleichmäßig verteilten Bewehrungselemente ballen sich nicht zusammen. Sie sind also derart gleichmäßig verteilt und anteilmäßig derart im Mischgut vorhanden, daß sie als zusätzliche Zuschlagstoffe betrachtet werden können.

Nachfolgend wird die Erfindung anhand der Zeichnungen beispielsweise näher erläutert. Es zeigt
Fig. 1 ein Bewehrungselement in Form eines Kunststoffasernetzes,
Fig. 2 das Bewehrungselement der Fig. 1 in der Zustandsform vor dem Einbringen,
Fig. 3 eine genormte Siebkurve für die Zuschlagstoffe zur Betonherstellung,
Fig. 4 ein Diagramm der Verteilung des prozentualen Anteils verschiedener Bewehrungsfasern bezogen auf die Faserlänge, und
Fig. ein Diagramm der Verteilung des prozentualen Anteils verschiedener Bewehrungsfasern bezogen auf der E-Modul.

Es ist einleitend erwähnt worden, daß eine der großen Schwierigkeiten von Faserbewehrungen, z. B. des Betons darin liegt, daß es in der Praxis wirtschaftlich kaum möglich ist, eine auf den Querschnitt des zu bewehrenden Bauteils gleichförmige Verteilung derselben zu erreichen, um unter anderem eine gleichförmige Rißbildung zu erzeugen. Dies rührt daher, daß sich die einzelnen Fasern aufgrund von elektrostatischen Anziehungskräften zusammenballen, oder aufgrund anderer technischer Einflüsse, z. B. unterschiedlichem, spezifischem Gewicht, entweder auf den Grund eines soeben gegossenen Körpers absinken, oder bei seiner Oberfläche oben aufschwimmen.

Um nun diese aus Einzelfasern bestehenden Bewehrungselemente gleichmäßig über den Querschnitt zu verteilen, werden sie gemäß des Erfindungsgedankens ernstlich zusammen mit einem besonders ausgebildeten Bewehrungselement verwendet, das nachfolgend beschrieben wird.

Dieses Bewehrungselement weist die Form eines geschlossenen Fasernetzes aus Polypropylen auf, und ist in den Fig. 1 und 2 dargestellt. Dieses Fasernetz ist ein einstückiges Gebilde, wobei bei der gezeigten Ausführungsform zwei unterschiedliche Faserdicken vorhanden sind. Dabei sind erste Fasern 1 jeweils durch zweite Fasern 2 miteinander verbunden, wobei der Querschnitt der zweiten Fasern 2 ein kleineres Maß als der Querschnitt der ersten Fasern 1 aufweist. Auch diese dem Mischgut zugegebenen Fasernetze neigen nun dazu, insbesondere aufgrund des Mischens, aneinanderzuhaften, beispielsweise durch die statische Aufladung derselben, derart, daß keine gleichmäßige Verteilung im Beton auftreten würde. Weil jedoch die feinen Polypropylenfasern federelastisch sind, wirken beispielsweise alle zweiten Fasern 2 als Federn, die die ersten Fasern 1, die gegenseitigen Anziehkräfte überwindend, im Abstand voneinander halten, so daß eine Selbstverteilung der Fasern im Mischgut, bzw. im Beton erfolgt. Zudem schlingen sich einzelne Faserenden 3 um die Körner des Mischgutes, weiche zusätzlich dem Zusammenballen des Fasernetzes während des Mischens und unmittelbar nachher entgegenwirken. Offensichtlich beschreibt das netzförmige Bewehrungselement im Endzustand nicht die in der Fig. 1 gezeigte flache Ebene, sondern ist in allen drei Dimensionen im Raum verformt. _{'} a

Der Zustand des Bewehrungselementes vor dem Einbringen in das Mischgut ist in der Fig. 2 gezeigt. Das Bewehrungselement ist schnurförmig zusammengerollt verwunden, wobei die Anzahl Windungen vorbestimmt ist. Zur Herstellung des bewehrten Bauteils wird das Bewehrungselement in der in der Fig. 2 gezeigten, gerafften Form zusammen mit dem Mischgut in die Betonmischmaschine eingegeben und darauf das Mischen in der üblichen Weise und während der genormten Zeitspanne durchgeführt. Während dieser Zeitspanne wird die Schnurform des Bewehrungselementes geöffnet und nach Ablauf dieser Zeitdauer liegt das Bewehrungselement in der drei dimensional verteilten Netzform vor. Bekanntlich ist die Mischfauer bei der Betonherstellung genormt. Daher läßt sich die Zahl der Windungen des Schnurstücks, um nach dem Mischen ein dreidimensionales Netz zu erhalten, genau bestimmen. Ist nämlich das Netz nach Beendigung des Mischvorganges nicht vollständig geöffnet, ist seine Wirkung bezüglich der Bewehrung eingeschränkt. Ist das Netz vor Beendigung des Mischens vollständig geöffnet, wird es während der verbleibenden Mischzeitspanne zerrissen, nimmt die Form der bekannten Splitfibres an, und büßt ebenfalls seine Wirkung als Bewehrungselement ein. In der vorliegenden gerafften Form gemäß Fig. 2 ist es nun möglich, das Bewehrungselement ohne Schwierigkeiten in der Praxis zu verwenden, da es keine zusätzliche Vorrichtungen zum Einbringen in das Mischgut benötigt, (insbesondere muß es nicht eingerieselt werden) und zudem ist keine zusätzliche Überwachung von Zeitspannen notwendig. Es muß noch erwähnt werden, daß die zur Schnur verzwirnte Einbringform lediglich rein beispielsweise ist. Die geraffte Form kann durch andere Verformungen gebildet sein, und es können auch wasserlösliche Haftstoffe zum Zusammenhalten der gerafften Form angeordnet sein.

Es ist bereits erwähnt worden, daß an die faserförmigen Bewehrungen die Forderung gestellt wird, daß sie gleichmäßig über den Querschnitt des bewehrten Bauteils verteilt werden, da schließlich die Rißbildung, das Rißbild gleichmäßig sein muß.

Eine solche gleichmäßige Verteilung läßt sich nun bei einer Verwendung solcher sich selbst verteilender netzförmiger Bewehrungselemente erzielen, dies zusammen, d. h. in Kombination mit anderen bekannten faserförmigen Bewehrungselementen in der Form von Einzelfasern so z. B. Glasfasern, Stahlfasern, Kunststoffasern, Kohlenstoffasern, Asbestfasern, Naturfasern etc. Dabei können eine oder mehrere dieser genannten Faserarten zusammen mit dem netzförmigen Bewehrungselement verwendet werden, wobei die Faserlängen unterschiedlich sein können, wie dies weiter unten noch im Einzelnen erläutert sein wird. Werden Bewehrungsfasern, die Einzelfasern sind, zusammen mit dem Fasernetz in das Mischgut eingebracht, wobei sich das Fasernetz beim Mischen selbstverteilt, werden die Einzeifasern durch die sich ausbreitenden Netze gleichmäßig verteilt. Auch hindern die Netze ein Zusammenballen der Einzelfasern, da letztere rein mechanisch durch die Netze daran gehindert werden. Die Einzelfasern werden somit durch die Netze geführt, derart, daß eine gleichförmige Verteilung der Einzelfasern, und offensichtlich auch der Fasernetze, im bewehrten Betonstück erreicht wird.

Es wird nun nachfolgend ein Ausführungsbeispiel beschrieben, bei dem in Beton netzförmige Bewehrungselemente aus Polypropylen mit Stahlfasern kombiniert sind.

Es wurde zuerst ein Prüfkörper aus unbewehrtem Beton hergestellt. Bei diesem Betonkörper wurde eine Biegezugfestigkeit von ungefähr 32 kp/cm² gemessen, welcher Wert ein üblicher Durchschnittswert für Beton ist. Dann wurde ein weiterer Betonprüfling hergestellt, dem eine rechnerisch ermittelte optimale Menge Stahlfasern, nämlich 144 kg zugegeben wurde. Es wurde eine Biegezugfestigkeit dieses ausschließlich stahlfasernbewehrten Betonprüflings von ungefähr 68 kp/cm² gemessen. Somit bewirkten die Stahlfasern eine Verbesserung der Biegezugfestigkeit um ungefähr 36 kp/cm^{2.} Ein weiterer Betonprüfling wurde hergestellt, in welchem eine rechnerisch ermittelte optimale Menge von 1 kg der netzförmigen Polypropylenfaserbewehrung zugegeben wurde. Es wurde eine Biegezugfestigkeit eines kunststoffnetzbewehrten Betonprüflings von ungefähr 36 kp/cm² gemessen. Also war die Verbesserung der Biegezugfestigkeit 4 kp/cm^{2.}

Eine Verwendung von Kunststoffnetzen zusammen mit Stahlfasern ergäbe somit rechnerisch eine Verbesserung der Biegezugfestigkeit von 36+4=40 kp/cm², also hätte ein Betonprüfling mit beiden genannten Bewehrungen eine Biegezugestigkeitvon 32+40=72 kp/cm2.

Jetzt erzeugt aber die erfindungsgemäße Verwendung von Stahlfasern zusammen mit Fasernetzen aufgrund der verteilenden Wirkung der Fasernetze eine nicht zu erwartende, bedeutsame Verbesserung der Biegezugfestigkeit.

Es wurde nun ein Betonprüfling hergestellt, der mit 144 kg der obigen Stahlfasern und mit 1 kg der Fasemetze bewehrt wurde, und dann die Biegefestigkeit gemessen. Der gemessene Wert betrug ungefähr 100 kp/cm² welcher Wert im Vergleich mit den rechnerisch ermittelten 72 kp/cm^{z} unvergleichlich höher ist. Diese Prüfergebnisse sind zusammen mit weiteren gemessenen Daten in der nachstehenden Tabelle dargestellt:

Aus dieser Tabelle geht hervor, daß die in den Versuchen ermitteiten, tatsächlichen Daten des Betons, der mit den genannten unterschiedlichen Fasern bewehrt ist, von den rechnerisch zu erwartenden überraschend abweicht.

Aus dem obigen Beispiel geht also hervor, daß eine Bewehrung eines m³ Betons mit 144 kg Stahlfasern und mit 1 kg Kunststoffasernetzen eine Biegezugfestigkeit von 100 kp/cm² ergibt, wobei die sich genannten Anteile der unterschiedlichen Fasern als optimal erwiesen haben.

Es wurden weitere Versuche durchgeführt mit folgenden Bewehrungselementen: 67% »Splitfibre« (Kunststoffasern, in offener Netzform), 29% Kunststoffasern der eingangs genannten, geschlossenen Netzform und 4% monofile Aramidfasern (Aramid = hocharomatisches Polyamid). Diese Kombination ergab eine Verdoppelung der Biegezugfestigkeit des unbewehrten Betons, also wieder ein rechnerisch nicht erwartetes Ergebnis.

Aus den mit den vorgenannten Ausführungsbeispielen gemachten Versuchen geht hervor, daß eine zwangsweise erfolgende, gleichförmige Verteilung der Bewehrungseinzelnfasern eine unerwartete Verbesserung der Güte des bewehrten Betons zur Folge hat.

Zurückkehrend zum unbewehrten Beton ist nun weiter in Betracht zu ziehen, daß die Güte des Betons auch von der gleichmäßigen Verteilung der Zuschlagstoffe mit unterschiedlichen Korngrößen abhängt. Es ist nicht nur entscheidend, wie gleichmäßig eine bestimmte Korngröße (d. h., z. B. Kieskörper von ausschließlich einem Durchmesser von 5 mm) im gegossenen Beton verteilt ist, sondern auch welches die Mengenverhältnisse der verschiedenen Korngrößen sind.

Bekanntlich müssen die Zuschlagstoffe für die Herstellung von Beton unter anderem in Bezug auf die Korngrößen bestimmten Regeln folgen. Insbesondere muß die Kurve des Kornaufbaus der Zuschlagstoffe, d. h., die sogenannte Siebkurve, innerhalb vorbestimmten Grenzen liegen und einen vorbestimmten Verlauf nachweisen, wie beispielsweise in der Schweiz im Art. 2.02 der SIA-Normen festgelegt ist, welche Siebkurve ihrem Verlauf nach auch der DIN-Norm 1045 bezüglich der Zuschlagstoffe für Beton entspricht.

Die in der Fig. 3 gezeichneten Siebkurve S, die auch Granulationskurve genannt wird, schreibt die nach SIA anzustrebende prozentuelle Verteilung der Korngrößen also die Kornverteilung vor.

In der Fig. 3 bezeichnet A: den Rückstand in Gewichtsprozenten, B: die Maschenweite, bzw. Rundlochweite in mm, C: Durchgang in Gewichtsprozenten. Der Vollständigkeithalber soll erwähnt sein, daß die Kurve S Mittelwerte bezüglich zulässiger Streubereiche angibt, welches dem Fachmann bekannt ist. (Die entsprechende Kurve S nach DIN 1045 ist als »besonders gut« definiert.)

Diese Siebkurve, die auf rein technischen Gegebenheiten und Erkenntnissen hervorgegangen ist, bestimmt also die prozentuelle Mengenverteilung der Zuschlagstoffe unterschiedlicher Korngröße um einen (unbewehrten) Beton hoher Güte zu erhalten.

Nun ist erkannt worden, daß dieselbe Gesetzmäßigkeit ebenfalls auf die Faserbewehrungen zutrifft.

Eine der dabei in Betracht zu ziehenden Eigenschaften ist die Faserlänge. Anstatt nur eine vorbestimmte Länge der jeweiligen Fasern zu verwenden, werden Fasern aus demselben Werkstoff jedoch mit unterschiedlichen Längen verwendet, analog zu den unterschiedlichen Korngrößen der Zuschlagstoffe. Dabei folgt nun die prozentuelle Verteilung der Mengen jeweiliger Faserlängen bezüglich der Korngrößen der Zuschlagstoffe erkannten Gesetzmäßigkeit.

Dieses ist in der Fig. 4 dargestellt. Dabei bezeichnet D die Menge in % und E die Faserlänge in mm. Die Kurve T, deren Verlauf geometrisch gleich der Siebkurve S der Fig. ist, kann als »Längengranulationskurve« bezeichnet werden. Entsprechend dieser Kurve T hat eine beispielsweise optimale Faserlängenverteilung wie folgt zu sein:

Beim vorerwähnten Ausführungsbeispiel enthaltend das Polypropylenfasernetz und die Stahlfasern bedeutet dies, daß man sowohl beim Fasernetz, als auch bei den Stahlfasern unterschiedliche Faserlängen anwendet, wobei die prozentuellen Mengenanteile jeweiliger Faserlängen der »Längengranulationskurve« T entsprechen müssen, so daß die Güte des faserbewehrten Betons weiter verbessert ist.

Eine weitere in Betracht zu ziehende Eigenschaft der Bewehrungsfasern ist der E-Modul der Stoffe, aus denen die Fasern hergestellt sind. Das heißt, daß die Faserbewehrung nicht nur gemäß den obigen (in der Praxis jedoch auch verwendbaren) lediglich zwei Fasergruppen zu bestehen hat, sondern das Polypropylennetz zusammen mit Stahlfasern und/oder Glasfasern und/oder Kohlenstoffasern und/oder Asbestfasern und/oder weiterer Kunststoffasern, z. B. Aramid etc. zu verwenden ist.

Auch hier bildet die bekannte Siebkurve S nach Fig. 3 die Grundlage der prozentuellen Mengenverteilung der Faserbewehrungen bezüglich des Elastizitätsmoduls, wie in der Fig. 5 gezeigt ist. In der Fig. 5 bedeutet F die Menge in %, G den E-Modul in kp/cm², vertretend verschiedene Stoffe, und die Kurve U entspricht wieder der Kurve S der Fig. 3.

Aus dem Diagramm der Fig. 5 geht hervor, daß eine optimale Verteilung der Mengen jeweiliger Bewehrungselemente bezüglich des E-Moduls die folgende ist:

Also sind die Bewehrungsfasern unterschiedlicher Stoffe gemäß obiger Gesetzmäßigkeit zu verwenden.

Zur optimalen Bewehrung mittels der Fasern wird nun die Gesetzmäßigkeit der Mengenverteilung bezüglich der Faserlänge gemäß der Kurve T der Fig. 4 mit der Gesetzmäßigkeit der Mengenverteilung bezüglich des E-Moduls gemäß der Kurve U der Fig. kombiniert. Das heißt, daß zur optimalen Bewehrung vorbestimmte Mengenanteile von Fasern bezüglich Faserlänge und E-Modul der verschiedenen Stoffe gewählt werden.

Weil immer mindestens ein geschlossenes Fasernetz vorhanden ist, welches alle Fasern während des Mischens gleichförmig verteilt und Zusammenballungen verhindert, ist das Einbringen jeglichen Faserstoffes und jeglicher Faserlänge ohne besonderen Aufwand durchführbar. Es müssen keine praxisfemen Einbringungsverfahren oder Beimischzeitspannen berücksichtigt werden.

Nachfolgend werden nun zwei Ausführungsbeispiele des Einbringens der Bewehrungsfasern beschrieben.

Üblicherweise werden die Fasern hergestellt, indem (z. B. bei Kunststoffasern) eine Folie aufgeteilt, bzw. zerschnitten wird, so daß entweder das geschlossene Fasernetz, offene Fasernetze oder Einzelfasern erzeugt werden, oder (z. B. bei Stahifasern oder Glasfasern) kontinuierlich hergestellte Drähte zerschnitten werden. Wie dies schon bei gewissen Kunststoffasern bekannt ist, können nun die Fasergebilde vor dem Schneiden zum Erzeugen der Fasern vorbestimmter Länge verzwirnt werden (die Drähte vor dem Zerschneiden verzwirnt oder mittels Haftstoffen miteinander verbunden werden), so daß mehrere bezüglich des Stoffes unterschiedliche schnurförmige Gebilde vorliegen. Alle diese schnurförmigen Gebilde werden dann miteinander nochmals verzwirnt, so daß eine dickere Schnur aus den unterschiedlichen Bewehrungsstoffen vorliegt, welche Schnur dann endlich in einzelne Stücke zerschnitten wird. Je nach den verwendeten Stoffen behalten diese Schnurstücke ihre Form aufgrund der beim Verzwirnen erteilten Vorspannung, Reibung etc., oder es werden wasserlösliche Haftstoffe verwendet. Dabei ist die Zahl der Verwindungen, ist der Haftstoff etc. aus Versuchen vorbestimmt und derart gewählt, daß die Bewehrungsschnüre zusammen mit den Zuschlagstoffen in die Betonmischmaschine eingegeben werden können, und nach dem Beendigen der genormten Betonmischzeit aufgrund des immer vorhandenen, selbstverteilenden Fasernetzes gleichförmig über den Querschnitt des bewehrten Betonkörpers verteilt sind.

Bei einem anderen Ausführungsbeispiel, bei dem der zu vergießende Beton in bekannter Weise durch ein Druckrohr gefördert wird, werden zusammen mit den Zuschlagstoffen lediglich die geschlossenen Fasernetze in die Betonmischmaschine eingegeben. Unmittelbar vor dem Druckrohrende werden die restlichen Bewehrungsfasern in den Betonstrom eingebracht, dies in ebenfalls bekannter Weise mittels einer strahlpumpenförmigen Anordnung. Auch hier ist die gleichmäßige Verteilung der Einzelfasern sichergestellt, weil die Fasernetze ein Zusammenballen, ein Absinken oder Aufsteigen der Einzelfasern verhindern.

Obwohl die obige beispielsweise Beschreibung auf die Herstellung eines bewehrten Betonkörpers gerichtet ist, soll festgehalten werden, daß die beschriebene Faserbewehrung auch für Teer- und Bitumenbeläge verwendbar ist, um ein Entstehen großer Risse zu verhindern und ein Rißbild aus feinen Rissen zu erzeugen, in welche Risse kein Wasser eintreten und darin gefrieren kann, so daß bei Straßen etc. Frostschäden weitgehend verhindert werden können.

## Patentansprüche

1. Faserförmige Bewehrung für zement- und bitumengebundene Bauteile und Beläge, mit mindestens zwei unterschiedlichen Gruppen Fasergebilden, welche Fasergebilde unterschiedliche Faserlängen aufweisen und wovon mindestens die eine Gruppe eine Mehrzahl einzelner Fasernetze in Form jeweils eines geschlossenen Fasernetzes aus Polypropylen aufweist, dessen Fasern federelastisch sind und eine erste Länge aufweisen, und welche Gruppen Fasergebilde vor dem Einbringen in das Mischgut gemeinsam in einer gerafften Form vorliegen, dadurch gekennzeichnet, daß die jeweils weitere Gruppe Fasergebilde in Form von Einzelfasern mit einer zweiten Faserlänge oder in Form einer weiteren Mehrzahl einzelner Fasernetze mit einer zweiten Faserlänge vorliegt, welche zweite Faserlänge von der ersten verschieden ist, und daß die Verteilung der prozentualen Anteile der Faserlängen der Fasergebilde gleich der Verteilung der prozentualen Anteile der Korngrößen der verwendeten Zuschlagstoffe ist.

2. Faserförmige Bewehrung nach Anspruch 1, dadurch gekennzeichnet, daß die Fasergebilde unterschiedliche Elastizitätsmodule aufweisen, und daß die Verteilung der prozentualen Anteile der Gruppen Fasergebilde mit unterschiedlichem Elastizitätsmodul gleich der Verteilung der prozentualen Anteile der verwendeten Zuschlagstoffe unterschiedlicher Korngröße sind.

3. Faserförmige Bewehrung nach Anspruch 1, dadurch gekennzeichnet, daß zwei Gruppen Fasergebilde vorhanden sind, wovon die erste Gruppe die Form eines geschlossenen Fasernetzes aus Polypropylen mitfederelastischen Fasern aufweist und die zweite Gruppe Stahlfasern enthält.

4. Faserförmige Bewehrung nach Anspruch 1, wobei eine der Gruppen Fasergebilde die Form eines geschlossenen Fasernetzes aus Polypropylen aufweist, dessen Fasern federelastisch sind, dadurch gekennzeichnet, daß mindestens eine weitere Gruppe Glasfasern und/oder Stahlfasern und/oder Kunststoffasern und/oder Kohlenstoffasern und/oder Asbestfasern und/oder Naturfasern enthält.

5. Fasrförmige Bewehrung nach Anspruch 1, dadurch gekennzeichnet, daß vor dem Einbringen in das Mischgut alle Gruppen Fasergebilde miteinander verbunden sind.

6. Faserförmige Bewehrung nach Anspruch 5, dadurch gekennzeichnet, daß die Fasergebilde miteinander verzwirnt sind.

## Claims

1. Fibrous reinforcement for structures and coating bound by concrete and bitumen, including at least two different groups of fibre forms, which fibre forms have different fibre lengths and of which at least the one group comprises a plurality of individual fibre nets each in form of a closed fibre net of polypropylene of which the fibres are spring elastic and feature a first length, and which groups of fibre forms prior to their adding to the material to be mixed are jointly present in a condensed form, characterized in that the respective further group of fibre forms is present in form of individual fibres having a second fibre length or in form of a further plurality of individual fibre nets having a second fibre length, which second fibre length differs from the first one and in that the distribution in percent of the amount the fibre lengths of the fibre forms equals the distribution in percent of the amount of the grain sizes of the aggregates used.

2. Fibrous reinforcement according to claim 1, characterized in that the fibrous forms comprise various moduli of elasticity, and that the distribution of the in percent of the groups of fibre forms having various moduli of elasticity equals the distribution in percent of the amounts of the aggregates used having various grain sizes.

3. Fibrous reinforcement according to claim 1, characterized in that two groups of fibre forms are present, of which one group comprises the form of a closed fibre net of polypropylene with spring elastic fibres and the second group contains steel fibres.

4. Fibrous reinforcement according to claim 1, wherein one of the groups of fibre forms comprises the form of a closed fibre net of polypropylene of which the fibres are spring elastic, characterized in that at least one further group comprises glass fibres and/or steel fibres and/or plastic material fibres and/or carbon fibres and/or asbestos fibres and/or natural fibres.

5. Fibrous reinforcement according to claim 1, characterized in that prior to the adding thereof to the materials to be mixed all groups of fibre forms are joined to each other.

6. Fibrous reinforcement according to claim 1, characterized in that the fibre forms are twisted with each other.

## Revendications

1. Armature fibreuse pour éléments de construction et revêtements à liant de ciment ou de bitume, cette armature comportant au moins deux groupes de structures fibreuses ayant des fibres de longueurs différentes, et l'un de ces groupes étant constitué par un certain nombre de réseaux fibreux ayant chacun la forme d'un réseau fermé, en fibres de polypropylène élastiques ayant une première longueur; les groupes de structures fibreuses se présentant sous une forme ramassée avant leur introduction dans le mélange de préparation de l'élément considéré; cette armature étant caractérisée en ce que l'autre groupe de structures fibreuses est constitué par des fibres séparées ayant une seconde longueur, ou par un autre ensemble de réseaux fibreux séparés, formés de fibres ayant une seconde longueur; cette seconde longueur des fibres étant différente de la première longueur; et en ce que la répartition en pourcentage des structures fibreuses ayant des fibres des différentes longueurs est identique à la répartition en pourcentage des granulats de différents calibres utilisés dans le mélange de préparation.

2. Armature fibreuse selon la revendication 1, caractérisée en ce que les structures fibreuses présentent différents modules d'élasticité, et ce que la répartition en pourcentage des groupes de structures fibreuses ayant différents modules d'élasticité est identique à la répartition en pourcentage des granulats de différents calibres utilisés dans le mélange de préparation.

3. Armature fibreuse selon la revendication 1, caractérisée en ce qu'elle comporte deux groupes de structures fibreuses, le premier groupe étant constitué par un réseau fermé en fibres élastiques de polypropylène et le second groupe contenant des fibres d'acier.

4. Armature fibreuse selon la revendication 1, dans laquelle l'un des groupes de structures fibreuses est constitué par un réseau fermé en fibres élastiques de polypropylène, caractérisée en ce qu'au moins un autre groupe de structures fibreuses contient des fibres de verre, et/où des fibres d'acier, et/ou des fibres en matière synthétique, et/ou des fibres de carbone, et/ou des fibres d'amiante, et/ou des fibres naturelles.

5. Armature fibreuse selon la revendication 1, caractérisée en ce que tous les groupes de structures fibreuses sont reliés entre eux avant leur introduction dans le mélange de préparation.

6. Armature fibreuse selon la revendication 5, caractérisée en ce que les structures fibreuses sont torsadées ensemble.
